# EUROPÄISCHE PATENTSCHRIFT

(11) **EP 0 571 721 B1**
(45) Veröffentlichungstag und Bekanntmachung des Hinweises auf die Patenterteilung: **01.09.1999**
(21) Anmeldenummer: 93103613.1
(22) Anmeldetag: 06.03.1993
(51) Int. Cl.: G03C 1/79

(54) **Fotografisches Trägermaterial**
Photographic support
Support pour matériau photographique

(30) Priorität: 23.05.1992 DE 4217196
(43) Veröffentlichungstag der Anmeldung: 01.12.1993
(73) Patentinhaber: Felix Schoeller jr Foto- und Spezialpapiere GmbH & Co. KG, 49086 Osnabrück (DE)
(72) Erfinder: Dethlefs, Ralf-Burkhard, Dr. Dipl.-Chem., W-4500 Osnabrück (DE)
(74) Vertreter: Minderop, Ralph H., Dr. rer. nat.

(56) Entgegenhaltungen:
- DE-A- 1 547 798
- FR-A- 2 146 272
- US-A- 5 075 206

## Beschreibung

Die Erfindung betrifft ein fotografisches Trägermaterial, das mit einer wasserfesten pigmenthaltigen Polyolefinschicht überzogen ist.

Wasserfeste fotografische Trägermaterialien bestehen aus einem geleimten Basispapier mit vorzugsweise auf beiden Seiten aufgebrachten wasserfesten Polyolefinharzschichten. In einer verbreiteten Ausführungsform bestehen die Polyolefinharzschichten aus Polyethylen und werden mittels Extrusionsbeschichtung auf das Papier gebracht (J. Appl. Photographic Engineering 5, 1979, S. 110-117).

Auf einer der Polyolefinharzschichten (Vorderseitenschicht) werden dann nach einer zur Haftvermittlung erforderlichen Vorbehandlung der Schichtoberfläche eine oder mehrere fotografische Schichten aufgebracht. Bei diesen fotografischen Schichten kann es sich sowohl um solche für Schwarz/Weiß- als auch für Farbfotografie mit zugehörigen Hilfsschichten handeln.

Die Vorderseitenschicht enthält üblicherweise ein licht-reflektierendes Weißpigment, wie z.B. TiO₂, BaSO₄, ZnO u.ä., sowie Farbstoffe bzw. Buntpigmente, optische Aufheller und weitere Zusätze wie Dispergierhilfsmittel, Trennmittel, Gleitmittel, Antioxidantien, Antistatika u.ä..

Die auf der den lichtempfindlichen Schichten entgegengesetzten Papierseite angeordnete Kunstharzschicht (Rückseitenschicht) ist vorzugsweise nicht pigmentiert. Sie kann aber auch Pigment und andere Zusätze enthalten, die sich aus der Verwendung des beschichteten Papiers als fotografisches Trägermaterial ergeben und die grundsätzlich denen der Vorderseitenschicht entsprechen können.

Zwischen der Vorderseitenschicht und den eigentlichen fotografischen Schichten können sich zusätzliche Funktionsschichten befinden, die z.B. die Haftung der fotografischen Schichten verbessern oder eine andere durch die Verwendung des Materials bedingte Funktion erfüllen.

Auch die Rückseitenschicht kann noch mit weiteren Funktionsschichten überzogen werden, die beispielsweise die Beschreibbarkeit, die Leitfähigkeit, die Planlage oder andere Eigenschaften des Trägermaterials verbessern.

Üblicherweise besteht die vorderseitige Polyolefin-Beschichtung überwiegend aus einem Polyolefin geringerer Dichte (z.B. LDPE), während die Rückseitenschicht überwiegend aus einem Polyolefin höherer Dichte (HDPE) besteht (J. Appl. Photographic Engineering 7, 1981, S. 71).

Die Beschichtung fotografischer Basispapiere mt Polyolefin geschieht im allgemeinen als Schmelzbeschichtung mit Hilfe von Extrusionsbeschichtungsanlagen mit Breitschlitzdüse. Hilfsschichten und zusätzliche Funktionsschichten können mit Hilfe aller bekannten Beschichtungsverfahren sowohl in getrennten Beschichtungsanlagen als auch "in line" aufgetragen werden.

Es ist allgemein bekannt, daß die Ausgestaltung fotografischer Trägermaterialien in verschiedener Hinsicht von geschmacklichen Erwägungen bestimmt wird. Dies gilt beispielsweise für die Abtönung sowohl des Basispapiers als auch der Vorderseitenschicht mit kleinen Mengen von Farbstoffen oder Farbpigmenten.

Die für fotografische Aufzeichnungsmaterialien verwendeten Farbstoffe oder Farbpigmente müssen mit der fotografischen Emulsion verträglich sein und dürfen weder von der Polyolefinschicht in die Emulsionsschicht noch von der Polyolefinschicht in das Basispapier diffundieren. Darüber hinaus sollten diese Stoffe licht- und hitzebeständig sein.

In der TiO₂-enthaltenden Polyolefinschicht werden Blaupigmente, wie z.B. Ultramarinblau (Mischung aus SiO₂, Al₂O₃ und Na₂O) oder Kobaltblau (Kobaltoxyd + Aluminiumhydroxid) und/oder Purpurrotpigmente, wie z.B. Kobaltphosphatoxyde oder Farbstoffe vom Typ des Chinacridons eingesetzt.

Die DE-A-1547798 (US 3 501 298) beschreibt ein fotografisches Papier, das mit einer titandioxidenthaltenden Polyolefinschicht versehen ist, die unter anderem Farbstoffe vom Typ Chinacridonrot enthalten kann. Nachteilig an diesem Pigment ist, daß es keine ausreichende Wärmestabilität aufweist. Bei Temperaturen ab 300°C findet eine thermische Zersetzung des Pigments statt und die dabei entstandenen Abbauprodukte können bei der Extrusionsbeschichtung zur Bildung von Bläschen und zu einem sog. "lacing"-Effekt in der PE-Beschichtung führen. Außerdem kommt es zu einer Farbveränderung.

Ebenso ist aus der US 5 075 206 ein fotografisches Trägermaterial bekannt, das mit einer Polyolefinschicht beschichtet ist, die Titandioxid, ein fluoreszierendes Mittel und ein rotes Chinacridonpigment enthält.

Aufgabe der Erfindung ist es daher, ein fotografisches Trägermaterial, bestehend aus einem Basispapier und einer ein Weißpigment und Farbpigmente enthaltenen Polyolefinschicht zu schaffen, bei dem die pigmentierte Polyolefinschicht keine Farbveränderungen und eine gleichmäßige von Bläschen und Löchern ("lacing"-Effekt) freie Oberfläche aufweist.

Diese Aufgabe wird dadurch gelöst, daß das in der Polyolefinschicht verwendete Rotpigment auf Chinacridon-Basis ein Chinolino[2,3-b]acridin-7,14-dion-5,12-dihydro-3,10-dimethyl ist mit einer Partikelgröße > 100 nm, einer Dichte von < 1,4 g/cm³ und einer spezifischen Oberfläche von < 65 m²/g (gemessen nach BET).

Überraschenderweise wurde gefunden, daß Pigmentpartikel mit einer Korngröße > 100 nm, einer Dichte von < 1,4 g/cm³ und einer spezifischen Oberfläche von < 65 m²/g (gemessen nach BET-Methode) den erfindungsgemäßen Effekt zeigen. Die Pigmentpartikel sind vorzugswweise stäbchen- oder plättchenförmig.

Die Menge des erfindungsgemäß eingesetzten Rotpigments liegt im Bereich 0,001 - 0,01 Gew.% bezogen auf die Polyolefinbeschichtung. Das für die erfindungswesentliche Polyolefinbeschichtung verwendete Polyolefinharz kann z.B. Polyethylen, Polypropylen oder ein Olefincopolymer, einzeln oder in Mischung, sein. Bevorzugt wird jedoch Polyethylen, das sowohl mit hoher (HDPE) als auch mit niedriger Dichte (LDPE) sowie als Mischung beider Typen verwendet werden kann. Aber auch ein Ethylen/α-Olefin-Copolymer, das sog. LLDPE, kann eingesetzt werden.

Die erfindungsgemäß enthaltene Polyolefinbeschichtung kann bis 20 Gew.% des Weißpigments enthalten. Bevorzugt wird hier ein Titandioxid (Rutil- und/oder Anatas-Form) oder eine Mischung von Titandioxid mit einem anderen Weißpigment oder Füllstoff. Außerdem können kleine Mengen anderer farbiger Pigmente, Farbstoffe bzw. Buntpigmente, optischer Aufheller oder andere bekannte Zusätze in der Beschichtung enthalten sein.

Die Polyolefinbeschichtung kann auf einer oder auf beiden Seiten des Basispapiers aufgetragen sein. Der Auftrag erfolgt mittels Extrusionsbeschichtung unter Verwendung einer Breitschlitzdüse in einem Temperaturbereich von 190 bis 360°C.

Das mit der erfindungsgemäß enthaltenen Polyolefinbeschichtung zu beschichtende Basispapier kann ein beliebiges fotografisches Basispapier sein, das entweder mit Alkylketendimer neutral geleimt ist oder eine bekannte saure Leimung auf der Basis von gefällten Harz- oder Fettsäureseifen aufweist. Das Basispapier wird aus Zellstoffasern oder aus Mischungen von Zellstoffasern mit synthetischen Fasern hergestellt. Es kann ein Flächengewicht von 60 bis 300 g/m² (vorzugsweise 70 bis 200 g/m²) haben und zusätzlich oberflächengeleimt sein.

Die Tatsache, daß sich durch den Einsatz des oben beschriebenen Rotpigments keine Nachteile hinsichtlich der Wärmestabilität bei der Extrusionsbeschichtung ergeben sowie kein "Ausbluten" des Pigments in der PE-Beschichtung zu beobachten ist, war nicht zu erwarten, da bei den im Stand der Technik beschriebenen Pigmenten auf Chinacridon-Basis die oben angeführten Nachteile stets auftraten.

Die Erfindung wird durch die folgenden Beispiele näher erläutert.

### Beispiele

### Beispiel 1

Ein 160 g/m² schweres mit Alkylketendimer geleimtes fotografisches Basispapier wurde nach vorheriger Corona-Bestrahlung mit einer Polyethylenbeschichtungsmasse folgender Zusammensetzung überzogen

| | | |
|---|---|---|
| 87,07 | Gew.-% | LDPE (d = 0,923 g/cm³, MFI = 4,4) |
| 12,83 | Gew.-% | TiO₂ (Anatas-Form, Kronos 1014^{®}) |
| 0,002 | Gew.-% | Rotpigment (PV-Echtrosa E^{®}, Fa. Hoechst)^{*)} |
| 0,10 | Gew.-% | Ultramarinblau (Color Index 77007) |

| | | |
|---|---|---|
| *) Chinolino [2,3-b] acridin -7,14 - dion -5,12 - dihydro - 3,10 - dimethyl d < 1,4 g/cm³, Größe der Pigmentpartikel > 100 nm Spezif. Oberfläche nach BET < 65 m²/g | | |

Die Extrusionsbeschichtung wurde für 3 verschiedene Temperaturbereiche durchgeführt:

| Temperatur °C | I | II | III |
|---|---|---|---|
| Eingang des Extruders | 190 | 190 | 190 |
| Mischzone | 260 | 280 | 310 |
| Düse | 310 | 335 | 360 |

### Beispiel 2

Ein fotografisches Basispapier aus Beispiel 1 wurde mit einer Polyethylenbeschichtungsmasse folgender Zusammensetzung überzogen

| | | |
|---|---|---|
| 66,89 | Gew.-% | LDPE (d = 0,923 g/cm³, MFI = 4,4) |
| 20,00 | Gew.-% | HDPE (d = 0,959 g/cm³, MFI = 8) |
| 13,00 | Gew.-% | TiO₂ (Anatas-Form, Kronos 1014^{®}) |
| 0,01 | Gew.-% | Rotpigment (PV-Echtrosa E^{®}, Fa. Hoechst) |
| 0,10 | Gew.-% | Ultramarin (Color Index 77007) |

### Vergleichsbeispiel V 1

Ein fotografisches Basispapier aus Beispiel 1 wurde mit einer Polyethylenbeschichtungsmasse folgender Zusammensetzung überzogen:

| | | |
|---|---|---|
| 87,07 | Gew.-% | LDPE (d = 0,923 g/cm³, MFI = 4,4) |
| 12,83 | Gew.-% | TiO₂ (Anatas-Form, Kronos 1014^{®}) |
| 0,002 | Gew.-% | Rotpigment (Hostaperm Pink E^{®}, Fa. Hoechst)^{*)} |
| 0,10 | Gew.-% | Ultramarin (Color Index 77007) |

| | | |
|---|---|---|
| ^{*)} Chinacridon-Pigment mit Teilchengröße < 95 nm, d = 1,4 - 1,45 g/cm³, spezif. Oberfläche nach BET > 70m²/g. | | |

### Vergleichsbeispiel V2

Ein fotografisches Basispapier aus Beispiel 1 wurde mit einer Polyethylenbeschichtungsmasse folgender Zusammensetzung überzogen:

| | | |
|---|---|---|
| 87,07 | Gew.-% | LDPE (d = 0,923 g/cm³, MFI = 4,4) |
| 12,83 | Gew.-% | TiO₂ (Anatas-Form, Kronos 1014^{®}) |
| 0,002 | Gew.-% | Rotpigment (PV-19 Color Index 46500^{*)} |
| 0,10 | Gew.-% | Ultramarin |

| | | |
|---|---|---|
| ^{*)} unsubstituiertes Chinacridon | | |

### Prüfung der fotografischen Trägermaterialien

Zur Charakterisierung der gemäß den Beispielen 1 und 2 sowie den Vergleichsbeispielen V1 und V2 hergestellten Trägermaterialien wurden folgende Prüfungen herangezogen:
1) Farbtonmessung nach DIN 6174
   Gemäß diesem Verfahren wird der Farbton durch die drei Zahlenwerte L, a und b wiedergegeben.
   Das Symbol L gibt die Helligkeit an (je größer der Zahlenwert L ist, desto höher ist die Helligkeit).
   Das Symbol a gibt eine rötliche Farbe an (je größer der Zahlenwert ist, desto stärker ist die rötliche Farbe).
   Falls der Wert a negativ ist, bedeutet dies, daß die rötliche Farbe unzureichend und statt dessen eine grünliche Farbe überwiegend ist.
   Das Symbol b gibt eine gelbliche Farbe an (je größer deren Zahlenwert ist, desto stärker ist die gelbliche Farbe). Bei negativen Zahlenwerten wird die Farbe bläulich. Bei a und b gleich Null ist der gemessene Gegenstand farblos.
   Die L, a, b-Werte wurden sofort nach der Beschichtung und nach 24-stündiger Beleuchtung der Muster mit der Xenon-Lampe ermittelt.
2) Oberflächenprüfung der Muster
   Die Muster wurden visuell begutachtet und nach Löchern und Rissen abgesucht.

### Prüfergebnisse

| Beispiel | 1 | 2 | V1 | V2 |
|---|---|---|---|---|
| Temperaturbereich I | | | | |
| L | 93,2 | 89,1 | 93,0 | 92,8 |
| L* | 93,2 | 89,1 | 93,1 | 92,9 |
| a | +0,3 | +4,9 | +0,3 | +0,3 |
| a* | +0,3 | +4,9 | +0,3 | +0,2 |
| b | -4,0 | -6,5 | -4,0 | -4,6 |
| b* | -4,0 | -6,5 | -4,0 | -4,4 |
| Oberflächenqualität | + | + | + | + |
| | | | | |

| Temperaturbereich II | | | | |
|---|---|---|---|---|
| L | 93,2 | 89,1 | 93,1 | 92,8 |
| L* | 93,2 | 89,1 | 93,3 | 92,9 |
| a | +0,3 | +4,9 | +0,3 | +0,2 |
| a* | +0,3 | +4,9 | +0,2 | +0,1 |
| b | -4,1 | -6,5 | -4,3 | -4,4 |
| b* | -4,1 | -6,5 | -4,4 | -4,0 |
| Oberflächenqualität | + | + | + | - |
| | | | | |

| Temperaturbereich III | | | | |
|---|---|---|---|---|
| L | 93,2 | 89,1 | 93,0 | 92,8 |
| L* | 93,2 | 89,1 | 93,2 | 92,9 |
| a | +0,2 | +4,8 | +0,3 | +0,1 |
| a* | +0,2 | +4,8 | +0,1 | +0,1 |
| b | -4,1 | -6,5 | -4,5 | -4,3 |
| b* | -4,1 | -6,4 | -4,1 | -4,0 |
| | | | | |
| Oberflächenqualität | + | + | - | - |

| | | | | |
|---|---|---|---|---|
| * nach 24-h Belichtung mit Xenon-Lampe | | | | |
| + gute Oberflächenqualität, keine Löcher und Schlitze | | | | |
| - schlechte Oberflächenqualität - Blasen und Schlitze beobachtet | | | | |

Wie aus der Tabelle mit den Prüfergebnissen ersichtlich, sind keine Farbveränderungen, ausgedrückt durch L, a, b-Werte, bei den erfindungsgemäß hergestellten Mustern festzustellen. Dies gilt für alle drei Temperaturbereiche. Keine Farbveränderungen wurden ebenfalls festgestellt nach einer 24-stündigen Belichtung der Proben mit der Xenon-Lampe.

Die Oberfläche der erfindungsgemäß hergestellten Muster war gut (es wurden keine Bläschen oder Löcher festgestellt).

Dagegen wurden bei den gemaß Vergleichsbeispiel V1 und V2 erzeugten Mustern Schwankungen in der Färbung festgestellt, hauptsächlich bei höheren Temperaturen. Die Oberfläche war nicht gut, insbesondere bei Mustern aus V2 wurden Löcher und Blasen gefunden.

## Patentansprüche

1. Fotografisches Trägermaterial, enthaltend ein Basispapier und mindestens eine auf dem Basispapier angeordnete, Titandioxid, ein Rotpigment auf Chinacridon-Basis und gegebenen-falls andere Zusatzstoffe enthaltende Polyolefinschicht, **dadurch gekennzeichnet**, daß das Rotpigment ein Chinolino [2,3-b]acridin-7,14-dion-5,12-dihydro-3,10-dimethyl ist mit einer Partikelgröße > 100 nm, einer Dichte von < 1,4 g/cm³ und einer spezifischen Oberfläche von < 65 m²/g (gemessen nach BET).

2. Fotografisches Trägermaterial nach Anspruch 1, **dadurch gekennzeichnet**, daß die Menge des Rotpigments 0,001 bis 0,01 Gew.% beträgt.

## Claims

1. A photographic support material comprising a base material and at least one polyolefin layer on said base material, said polyolefin layer containing titanium dioxide, a chinacridone based red pigment and optionally further ingredients, characterized in that the red pigment is a chinolino (2,3-b) acridine-7,14-dione-5,12-dihydro-3,10-dimethyl having a particle size of > 100 nm, a density of < 1,4 g/cm³ and a specific surface of < 65 m²/g as measured by the BET procedure.

2. A photographic support material according to claim 1, characterized in that the amount of red pigment is 0,001 to 0,01 % by weight.

## Revendications

1. Matériau de support photographique contenant un papier de base et au moins une couche de polyoléfine appliquée sur le papier de base et contenant du dioxyde de titane, un pigment rouge à base de quinacridone et éventuellement d'autres additifs, caractérisé en de que le pigment rouge est un quinolino[2,3-b]acridine-7,14-dione-5,12-dihydro-3,10-diméthyle avec une dimension des particules > 100 nm, un poids spécifique < 1,4 g/cm³ et une surface spécifique < 65 m²/g (mesurée suivant la méthode BET).

2. Matériau de support photographique selon la revendication 1, caractérisé en ce que la quantité de pigment rouge est comprise entre 0,001 et 0,1% en poids.
